# EUROPÄISCHE PATENTSCHRIFT

(11) **EP 3 781 717 B1**
(45) Veröffentlichungstag und Bekanntmachung des Hinweises auf die Patenterteilung: **06.03.2024**
(21) Anmeldenummer: 18729562.1
(22) Anmeldetag: 26.03.2018
(51) Int. Cl.: C21D 6/00, C22C 38/00, C21D 8/02, C21D 8/04, C21D 9/46, C21D 9/48, C22C 38/04, C22C 38/06, C22C 38/20, C22C 38/38, C22C 38/40, C22C 38/42, C22C 38/52, C23C 2/06, C23C 2/12, C23C 2/40, C22C 38/02, C22C 38/10, C22C 38/12, C22C 38/14, C22C 38/16, C22C 38/18, C22C 38/44, C22C 38/46, C22C 38/48, C22C 38/50

(54) **KALTGEWALZTES STAHLFLACHPRODUKT SOWIE VERWENDUNG UND VERFAHREN ZUR HERSTELLUNG EINES SOLCHEN STAHLFLACHPRODUKTS**
COLD-ROLLED FLAT STEELPRODUCT AND USE, AND METHOD FOR PRODUCING SUCH A FLAT STEEL PRODUCT
TÕLE EN ACIER LAMINÉ À FROID ET SON UTILISATION, ET MÉTHODE DE PRODUCTION D'UN TEL PRODUIT EN ACIER PLAT

(43) Veröffentlichungstag der Anmeldung: 24.02.2021
(73) Patentinhaber: ThyssenKrupp Steel Europe AG, 47166 Duisburg (DE); thyssenkrupp AG, 45143 Essen (DE)
(72) Erfinder: SCHWABE, Jonas Karl Moritz, 47249 Duisburg (DE); HOFMANN, Harald, 44357 Dortmund (DE); SCHIRMER, Matthias, 40227 Düsseldorf (DE); BALICHEV, Evgeny, 40235 Düsseldorf (DE); BÄUMER, Annette, 47051 Duisburg (DE)
(74) Vertreter: Cohausz & Florack
(86) Internationale Anmeldenummer: PCT/EP2018/057631
(87) Internationale Veröffentlichungsnummer: WO 2019/185108

(56) Entgegenhaltungen:
- EP-A1- 3 017 073
- CN-A- 104 694 816
- CN-A- 104 928 568
- KR-B1- 101 481 069

## Beschreibung

Die Erfindung betrifft ein kaltgewalztes Stahlflachprodukt, das eine für die Umformung zu Bauteilen, insbesondere Fahrzeugbauteilen und desgleichen, optimale Kombination seiner mechanischen Eigenschaften besitzt.

Des Weiteren betrifft die Erfindung ein Verfahren zur Herstellung eines solchen kaltgewalzten Stahlflachprodukts.

Ebenso nennt die Erfindung für derartige Stahlflachprodukte besonders geeignete Verwendungen.

Wenn im vorliegenden Text Gehalte eines Stahls oder eines Stahlflachprodukts genannt sind, beziehen sich diese Gehaltsangaben immer auf das Gewicht (Angabe in Gew.-%), sofern nichts anderes ausdrücklich angegeben ist. Sind im vorliegenden Text Angaben zur Zusammensetzung von Atmosphären oder Gasgemischen angegeben, so beziehen sich die zu den einzelnen Bestandteilen gemachten Gehaltsangaben immer auf das Volumen (Angabe in Vol.-%), sofern nichts anderes ausdrücklich angegeben ist. Sind im vorliegenden Text Angaben zu Gehalten einzelner Bestandteile am Gefüge eines Stahlflachprodukts gemacht, so beziehen sich diese immer auf den am Gefügeschliff gemäß DIN EN 13925 (2003.07) ermittelten Anteil in Flächen-% (Angabe in Flächen-%), sofern nichts anderes ausdrücklich angegeben ist.

Unter dem Begriff "Stahlflachprodukt" werden im vorliegenden Text in einem Walzprozess erzeugte Stahlbänder oder Stahlbleche sowie daraus gewonnene Zuschnitte, Platinen und vergleichbare Produkte verstanden, deren Dicke jeweils wesentlich kleiner ist als ihre Breite und Länge.

Wenn hier vom "n-Wert" die Rede ist, dann ist damit der als "n₁₀₋₂₀" gemäß DIN 10275 im Zugversuch bestimmte n-Wert gemeint. Der Zugversuch selbst wird dabei nach DIN EN ISO 6892-1 (Probenform 1) durchgeführt.

Wenn hier vom "r-Wert" die Rede ist, dann ist damit der als "r₁₀₋₂₀" gemäß DIN 10113 im Zugversuch bestimmte r-Wert gemeint. Der Zugversuch selbst wird dabei auch hier nach DIN EN ISO 6892-1 (Probenform 1) durchgeführt.

Höherfeste, kaltumformbare Stähle und daraus erzeugte Stahlflachprodukte werden insbesondere für die Herstellung von Karosseriebauteilen für Kraftfahrzeuge benötigt. Gerade dort besteht die Forderung, dass die Bleche, aus denen die Bauteile gefertigt werden, bei einem optimal geringen Gewicht nicht nur gut verformbar sind, sondern auch eine ausreichende Festigkeit besitzen, um bei geringen Blechdicken einen effektiven Beitrag zur Stabilität der Karosserie leisten zu können.

Aus der US 2017/0114433 A9 ist ein kaltgewalztes Stahlblech bekannt, das nach einer Glühung TRIP-Eigenschaften und eine Zugfestigkeit von mindestens 1000 MPa, insbesondere mindestens 1180 MPa, bei einer Gesamtdehnung von mindestens 15 %, insbesondere mindestens 20 %, aufweisen soll. Das Stahlblech besteht aus (in Gew.-%) C: 0,1 - 0,3 %; Mn: 4 - 10 %, AI: 0,05 - 5 %, Si: 0,05 - 5 %; und Nb: 0,008 - 0,1, Rest Eisen und unvermeidliche Verunreinigungen, wobei Mn-Gehalte von 4 - 7 %, insbesondere 6 - 7 %, Si-Gehalte von 0,1 - 1,1 und Al-Gehalte von 0,5 - 1,6 % besonders bevorzugt sind. Ebenso werden ein Nb-Gehalt von 0,02 % und C-Gehalte von 0,15 - 0,17 % als besonders günstig angesehen. Dabei besteht die Mikrostruktur des kaltgewalzten Blechs zu mindestens 20 % aus Restaustenit und zu mehr als 50 % aus lanzettenartig geglühtem ("lath type") Ferrit. Gleichzeitig besitzen der Restaustenit und der Ferrit eine ultrafeine Korngröße von weniger als 5 µm. Um die angestrebte Struktur und Festigkeitseigenschaften zu erzielen, ist im Labormaßstab eine entsprechend zusammengesetzte, durch Vakuuminduktionsschmelzen erschmolzene Schmelze zu Brammen vergossen worden, die anschließend zu 20 mm dicken Platten vorgewalzt worden ist. Die Platten sind über 3 Stunden bei einer Temperatur von 1230 °C gehalten worden, um eine Homogenisierung zu bewirken, und darauf folgend in drei Schritten zu Platten mit einer Dicke von 4 mm fertig warmgewalzt worden. Die mit einer Endtemperatur von 900 °C die Fertigwarmwalzstaffel verlassenden warmgewalzten Platten sind dann beschleunigt auf eine Haspeltemperatur von 750 °C abgekühlt worden, bei der sie anschließend für eine Stunde gehalten worden sind. Anschließend sind die Platten im Ofen auf Raumtemperatur gehalten worden. Auf diese Weise sollten die Vorgänge simuliert werden, die ablaufen, wenn ein in entsprechender Weise erzeugtes Warmband zu einem Haspel gewickelt wird und im Haspel auf Raumtemperatur abkühlt. Nach einer Glühung sind die warmgewalzten Platten mit einer Dickenreduktion von 40 - 50 % kaltgewalzt worden. Die kaltgewalzten Platten haben schließlich eine Durchlaufglüheinrichtung durchlaufen, in der ein Glühzyklus simuliert wurde, bei dem die Platten mit einer Aufheizrate von 10 °C/s auf 650 - 750 °C, insbesondere 680 - 740 °C, erwärmt und für 180 Sekunden bei dieser Temperatur gehalten worden sind, um darauf folgend mit einer Abkühlrate von 10 °C/s auf Raumtemperatur abgekühlt zu werden.

Neben dem voranstehend erläuterten Stand der Technik ist aus der KR 101 481 069 B1 ein Stahlblech mit hoher spezifischer Festigkeit und ausgezeichneter Duktilität bekannt, das 0,15 bis 0,5 Gew.-% Kohlenstoff (C), 6,0 bis 8,0 Gew.-% Mangan (Mn), 5,0 bis 6,0 Gew.-% Aluminium (Al), 0,05 bis 0,5 Gew.-% Silicium (Si), weniger als 0,02 Gew.-% (außer 0) Schwefel (S) enthält, wobei der Rest aus Eisen (Fe) und unvermeidbaren Verunreinigungen besteht. Optional kann der Stahl jeweils 0,005 - 1,0 Gew.-% Ti, V, Nb oder Zr enthalten. Die Streckgrenze des Stahls ist größer oder gleich 550 MPa. Die Zugfestigkeit multipliziert mit der Dehnung ist größer oder gleich 28.000 MPa%.

Des Weiteren ist aus der CN 104 694 816 A ein Verfahren zur Herstellung von hoch-aluminiumhaltigem Manganstahl bekannt. Dazu wird ein Stahlflachprodukt, das aus einem Stahl mit (in Masse-%) 0,10 bis 0,35 % C, 5,0 bis 9,0 % Mn, 4,0 bis 7,5 % Al, weniger als 0,003 % P, weniger als 0,002 % S, Rest Fe und unvermeidlichen Verunreinigungen besteht, zu einem Vormaterial vergossen, das anschließend über 1,5 Stunden auf 1200 °C erwärmt und dann in mehreren Stufen ausgehend von einer 1050 - 1100 °C betragenden Anfangstemperatur und mit einer Endtemperatur von 850 - 900 °C warmgewalzt wird. Der während des Warmwalzens erzielte Umformgrad beträgt 80 bis 85 %. Das so erhaltene Warmband wird bei einer Haspeltemperatur von 600 - 700 °C zu einem Coil gewickelt und anschließend mit einem Kaltwalzgrad von 65 bis 70 % kaltgewalzt. Abschließend wird eine Schlussglühung bei 860 - 930 °C über eine Dauer von 0,5 Stunden durchgeführt, auf die ein Abschrecken mit Wasser folgt. Das so erzeugte kaltgewalzte Stahlblech soll bei einem hohen Aluminiumgehalt eine hohe Festigkeit und Duktilität besitzen.

Der Vorteil von Stahlflachprodukten der voranstehend erläuterten Art besteht in ihrer Kombination aus in Folge ihrer vergleichbar geringen Dichte geringem Gewicht, hoher Festigkeit und guten Dehnungseigenschaften. Allerdings erweist sich die Erzeugung solcher Stahlflachprodukte im großindustriellen Maßstab als problematisch. So zeigt sich beispielsweise eine hohe Empfindlichkeit gegen die Entstehung von Kantenrissen beim Warmwalzen. Auch erweist es sich in der Praxis häufig als schwierig, komplex geformte Bauteile, wie sie insbesondere im Bereich des Fahrzeugbaus benötigt werden, durch Tiefziehen oder vergleichbare Umformoperationen zu formen, bei denen hohe Verformungsgrade erzielt werden können.

Vor dem Hintergrund des Standes der Technik hat sich die Aufgabe ergeben, ein den praktischen Anforderungen an seine Verwendbarkeit mit hoher Sicherheit genügendes kaltgewalztes Stahlflachprodukt zu schaffen, das sich auch im großindustriellen Maßstab betriebssicher erzeugen lässt.

Darüber hinaus sollten ein praxisgerechtes Verfahren zur Herstellung und mindestens eine vorteilhafte Verwendung eines solchen Stahlflachprodukts angegeben werden.

In Bezug auf das Stahlflachprodukt hat die Erfindung diese Aufgabe dadurch gelöst, dass ein solches Stahlflachprodukt gemäß Anspruch 1 ausgebildet ist.

Ein die voranstehend genannte Aufgabe erfindungsgemäß lösendes Verfahren ist in Anspruch 12 angegeben.

Dabei sind erfindungsgemäße Stahlflachprodukte in besonderer Weise für die Herstellung von Fahrzeugbauteilen, insbesondere für Fahrwerks- oder Karosserieteile von Kraftfahrzeugen, wie Personen- oder Lastkraftwagen, geeignet. Zu diesen Teilen zählen beispielsweise Komponenten für die Lenkung, Radfelgen, Komponenten für das Fahrgestell von Fahrzeugen und desgleichen. Jedoch können erfindungsgemäße Stahlflachprodukte auch besonders gut zur Herstellung von Einrichtungen verwendet werden, die einen ballistischen Schutz bieten sollen. Auf Grund ihrer guten Umformbarkeit sind erfindungsgemäße Stahlflachprodukte darüber hinaus in besonderer Weise für Innen- oder Außenhochdruckumformverfahren geeignet. So lassen sich aus erfindungsgemäßen Stahlflachprodukten beispielsweise auch Bauteile für Verbrennungsmotoren, wie Nockenwellen, Kolbenstangen und desgleichen, herstellen. Des Weiteren können erfindungsgemäße Stahlflachprodukte im Bereich des Behälterbaus oder anderer Anwendungen, bei denen großvolumige Körper mit komplexer Formgebung erzeugt werden müssen, mit Erfolg eingesetzt werden.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes Stahlflachprodukt zeichnet sich demnach dadurch aus, dass es im kaltgewalzten Zustand einen mindestens 0,21 betragenden n-Wert aufweist, wobei das Stahlflachprodukt aus einem Stahl hergestellt ist, der aus (in Gew.-%)

| | |
|---|---|
| C: | 0,08 - 0,25 %, |
| Al: | 3 - 5,4%, |
| Mn: | 9 - 14%, |
| B: | 0 - 0,1 %, |
| Cr: | 0 - 2%, |
| Si: | 0 - 0,4%, |
| P: | 0 - 0,1 %, |
| S: | 0 - 0,3%, |
| Ta: | 0 - 0,5 %, |
| W: | 0 - 0,5 %, |
| Ni: | 0 - 2 %, |
| Cu: | 0 - 2%, |
| Ca: | 0 - 0,15 %, |
| N: | 0 - 0,02 % |
| Co: | 0 - 2 % |

sowie einem Element oder mehreren Elementen aus der Gruppe "Ti, Nb, V, Mo" mit der Maßgabe, dass die Summe der Gehalte an diesen Elementen mindestens 0,05 % und höchstens 1 % beträgt, und/oder einem Element oder mehreren Elementen aus der Gruppe "Zr, La, Ce, Y" mit der Maßgabe, dass die Summe der Gehalte an diesen Elementen mindestens 0,05 % und höchstens 0,3 % beträgt, sowie Rest Eisen und unvermeidbaren Verunreinigungen
besteht,
wobei für das Verhältnis %Mn/%AI gilt %Mn/%AI > 1,2
und für ${Al}_{eq} = % Al + 0,4 \times {\left(%Si\right)}^{3} - 3 \times {\left(%Si\right)}^{2} + 8,3 \times % Si gilt 3 \leq {Al}_{eq} \leq 8$
mit %Mn: jeweiliger Mn-Gehalt des Stahls
   %AI: jeweiliger Al-Gehalt des Stahls
   %Si: jeweiliger Si-Gehalt des Stahls
wobei das Gefüge des Stahlflachprodukts zu 10 - 60 Flächen-% aus Austenit und zu 40 - 90 Flächen-% aus Ferrit bei einer mittleren Korngröße des Austenits von 0,85 - 3 µm besteht.

Das erfindungsgemäße Stahlflachprodukt weist dabei eine Zusammensetzung und einen Gefügezustand auf, die ihm für die jeweiligen Verwendungszwecke optimierte Eigenschaften verleihen.

So sieht die Erfindung einen Gehalt an Kohlenstoff ("C") von 0,08 - 0,25 Gew.-% vor, um eine ausreichende Menge Austenit im Gefüge des Stahlflachprodukts zu gewährleisten. Dabei ist der C-Gehalt auf 0,25 Gew.-% beschränkt, um die Neigung zur Bildung von spröden Kappa-Karbiden an den Korngrenzen zu vermeiden. Solche Karbide würden die Warm- und Kaltumformbarkeit der erfindungsgemäßen Stahlflachprodukte beeinträchtigen. Im erfindungsgemäß vorgegebenen Gehaltsbereich wirkt der Kohlenstoff verfestigend durch Mischkristallbildung und erhöht die Stapelfehlerenergie, was wiederum zur Steigerung der Festigkeit beiträgt. Neben den negativen Auswirkungen auf die Verformbarkeit würden höhere C-Gehalte die Schweißbarkeit beeinträchtigen. Daher ist die Obergrenze des C-Gehalts erfindungsgemäß auf 0,25 Gew.-% beschränkt, wobei sich C-Gehalte von höchstens 0,22 Gew.-%, insbesondere von höchstens 0,19 Gew.-% oder ganz besonders bevorzugt von höchstens 0,17 Gew.-% als besonders günstig in Bezug auf die Vermeidung negativer Wirkungen des C-Gehalts herausgestellt haben. Die positiven Wirkungen der Anwesenheit von C im erfindungsgemäßen Stahlflachprodukt lassen sich dagegen dadurch nutzen, dass der C-Gehalt mindestens 0,08 Gew.-% beträgt, wobei sich bei Gehalten von mindestens 0,11 Gew.-% C, insbesondere mindestens 0,13 Gew.-% C, die vorteilhaften Wirkungen besonders sicher einstellen.

Aluminium ("Al") ist im erfindungsgemäßen Stahlflachprodukt in Gehalten von 3 - 5,4 Gew.-% vorhanden, um einerseits die Dichte und damit einhergehend das Gewicht des Stahlflachprodukts zu vermindern und um andererseits die Zugfestigkeit durch Mischkristallhärtung zu erhöhen. AI trägt zudem zur Bildung des Ferritanteils im Gefüge des erfindungsgemäßen Stahlflachprodukts bei. Diese günstigen Effekte stellen sich bei Al-Gehalten von mindestens 3 Gew.-% ein, wobei Gehalte von mindestens 4 Gew.-% in dieser Hinsicht besonders günstig sind. Um jedoch negative Einflüsse zu vermeiden, ist der Al-Gehalt eines erfindungsgemäßen Stahlflachprodukts auf höchstens 5,4 Gew.-% beschränkt. Oberhalb dieser Grenze liegende Al-Gehalte würden zu einer Verschlechterung der Kaltumformbarkeit durch Bildung intermetallischer Phasen führen. Als besonders geeignet zum Erreichen einer guten Kaltumformbarkeit haben sich Al-Gehalte von höchstens 5,1 Gew.-% erwiesen. Darüber hinaus bildet Al, wenn es in höheren Gehalten vorhanden ist, mit Stickstoff und Kohlenstoff versprödende Partikel, vermindert die Wärmeleitfähigkeit und senkt das E-Modul.

Mangan ("Mn") ist im erfindungsgemäßen Stahlflachprodukt in Gehalten von 9 - 14 Gew.-% vorhanden. Mn trägt zur Bildung einer ausreichenden Menge an Austenit im Gefüge des Stahlflachprodukts und ihrer Stabilität bei. Gleichzeitig verbessert die Anwesenheit von Mn in den erfindungsgemäß vorgeschriebenen Mengen die Warmformbarkeit, die Schweißbarkeit und die Festigkeit des Stahlflachprodukts. Dabei wirkt Mn bei der Erzeugung des Stahls, aus dem das erfindungsgemäße Stahlflachprodukt besteht, desoxidierend. Zu hohe Mn-Gehalte werden vermieden, um die Korrosionsbeständigkeit des Stahlflachprodukts nicht zu beeinträchtigen. Zudem führen zu hohe Mn-Gehalte zu einer zu hohen Stabilität des Austenits, sodass der TRIP-Effekt verhindert oder eingeschränkt wird, was sich negativ auf die Umformbarkeit des Stahlflachprodukts auswirkt. Besonders sicher lassen sich die positiven Einflüsse von Mn in einem erfindungsgemäßen Stahlflachprodukt bei Gehalten von mindestens 9 Gew.-%, nutzen. Negative Einflüsse der Anwesenheit von Mn bei gleichzeitig optimiertem Kosten-Nutzen-Verhältnis lassen sich dadurch vermeiden, dass der Mn-Gehalt auf höchstens 12 Gew.-%, insbesondere höchstens 11,0 Gew.-%, beschränkt wird. Als besonders günstig zum Erreichen einer guten Umformbarkeit haben sich Mn-Gehalte von höchstens 10,7 Gew.-% erwiesen.

Bor ("B") kann im erfindungsgemäßen Stahlflachprodukt optional vorhanden sein, um die Ausprägung eines feinen Gefüges zu unterstützen. Hierzu können bis zu 0,1 Gew.-% B vorgesehen sein. Dabei ergibt sich ein positiver Beitrag von B zu den Eigenschaften eines erfindungsgemäßen Stahlflachprodukts bereits bei Gehalten von 0,005 Gew.-%. Besonders effektiv lässt sich der positive Einfluss von B bei B-Gehalten von weniger als 0,02 Gew.-% nutzen.

Chrom ("Cr") kann dem erfindungsgemäßen Stahlflachprodukt optional in Gehalten von bis zu 2 Gew.-% zugegeben werden, um die Korrosions- und Oxidationsbeständigkeit zu verbessern. Bei oberhalb von 2 Gew.-% liegenden Gehalten können sich Cr-Karbide bilden, die die Verformbarkeit des Stahlflachprodukts beeinträchtigen können. Besonders effektiv lässt sich der positive Einfluss von Cr bei Cr-Gehalten von weniger als 0,8 Gew.-% nutzen. Die positiven Wirkungen von Cr lassen sich im erfindungsgemäßen Stahlflachprodukt dann besonders sicher nutzen, wenn der Cr-Gehalt mindestens 0,05 Gew.-%, insbesondere mindestens 0,10 Gew.-% beträgt.

Optional vorhandene Gehalte von bis zu 0,4 Gew.-% an Silizium ("Si") können dem erfindungsgemäßen Stahlflachprodukt zugegeben werden, um die Festigkeit und Korrosionsbeständigkeit zu erhöhen. Gleichzeitig verringert Si wie AI die Dichte des Werkstoffs und trägt zur Desoxidation bei. Zu hohe Si-Gehalte können jedoch die Duktilität verschlechtern und die Schweißeignung des erfindungsgemäßen Stahlflachprodukts herabsetzen. Diese negativen Einflüsse können dadurch sicher vermieden werden, dass bei einem erfindungsgemäßen Stahlflachprodukt der Si-Gehalt auf höchstens 0,3 Gew.-% beschränkt wird. Gleichzeitig treten die Wirkungen von Si im erfindungsgemäßen Stahlflachprodukt schon dann ein, wenn der Si-Gehalt mindestens 0,05 Gew.-%, insbesondere mindestens 0,1 Gew.-%, beträgt.

Phosphor ("P") ist grundsätzlich unerwünscht im erfindungsgemäßen Stahlflachprodukt, weil es Seigerung verursacht und die Kaltumformbarkeit, Schweißbarkeit und Oxidationsbeständigkeit beeinträchtigt. Daher ist der P-Gehalt auf höchstens 0,1 Gew.-%, insbesondere höchstens 0,05 Gew.-%, beschränkt.

Schwefel ("S") ist ebenfalls im erfindungsgemäßen Stahlflachprodukt ein unerwünschtes Begleitelement, da es bei zu hohen Gehalten die Warmumformbarkeit beim Warmwalzen mindert und die Korrosionsbeständigkeit verschlechtert.

Tantal ("Ta") und Wolfram ("W") können dem erfindungsgemäßen Stahlflachprodukt zur Festigkeitssteigerung durch Karbidbildung in Gehalten von bis zu 0,5 Gew.-% beigegeben werden. Ein optimales Kosten-Nutzen-Verhältnis ergibt sich dabei bei Gehalten von bis zu 0,1 Gew.-%.

Optional in Gehalten von bis zu 2 Gew.-% vorhandenes Nickel ("Ni") erhöht die Menge und die Stabilität des im Gefüge eines erfindungsgemäßen Stahlflachprodukts vorhandenen Austenits. Gleichzeitig trägt Ni zur Festigkeit und Zähigkeit des Stahlflachprodukts bei. Ebenso erhöht Ni die Korrosionsbeständigkeit. Diese vorteilhaften Wirkungen lassen sich insbesondere dann nutzen, wenn der Ni-Gehalt eines erfindungsgemäßen Stahlflachprodukts mindestens 0,05 Gew.-% beträgt. Besonders effektiv lässt sich der positive Einfluss von Ni bei Ni-Gehalten von weniger als 1,0 Gew.-% nutzen.

Die Zugabe von Kupfer ("Cu") in Gehalten von bis zu 2 Gew.-% verbessert die Korrosionsbeständigkeit des Stahlflachprodukts. Höhere Cu-Gehalte verschlechtern jedoch die Warmumformbarkeit und Schweißbarkeit. Besonders effektiv lässt sich der positive Einfluss von Cu bei Cu-Gehalten von weniger als 0,1 Gew.-% nutzen.

Kalzium ("Ca") kann dem Stahlflachprodukt optional in Gehalten von bis zu 0,15 Gew.-% zur Abbindung schädlicher S-Gehalte zugegeben werden. Besonders wirksam erweist sich Ca dabei in Gehalten von bis zu 0,05 Gew.-%, die, soweit Ca überhaupt vorhanden ist, daher bevorzugt sind. Schädliche Einflüsse von Ca können dabei dadurch sicher vermieden werden, dass der Ca-Gehalt auf weniger als 0,01 Gew.-% beschränkt wird.

Stickstoff ("N") ist im erfindungsgemäßen Stahlflachprodukt in möglichst geringen Gehalten vorhanden, um die Bildung unerwünschter Al-Nitride zu vermeiden, welche die mechanischen Eigenschaften und Verformbarkeit des Stahlflachprodukts im besonderen Maße beeinträchtigen würden. Daher ist der N-Gehalt des Stahlflachprodukts erfindungsgemäß auf höchstens 0,02 Gew.-%, insbesondere 0,01 Gew.-%, beschränkt, wobei praxisgerechte N-Gehalte im Bereich von 0,001 - 0,008 Gew.-% zu finden sind.

Kobalt ("Co") kann dem erfindungsgemäßen Stahlflachprodukt optional in Gehalten von bis zu 2 Gew.-% zugegeben werden, um die Menge und die Stabilität des im Gefüge vorhandenen Austenits zu erhöhen. Gleichzeitig erhöht Co die Rekristallisationstemperatur. Optimale Wirkungen der Anwesenheit von Co ergeben sich, wenn der Co-Gehalt auf höchstens 1 Gew.-% beschränkt ist, wobei sich Co-Gehalte von weniger als 0,01 Gew.-% als in vielen Fällen ausreichend erwiesen haben.

Antimon ("Sb") beeinflusst die Eigenschaften des erfindungsgemäßen Stahlflachprodukts negativ und zählt daher zu den unerwünschten, jedoch herstellungsbedingt unvermeidbaren Verunreinigungen. Sein Gehalt sollte so gering wie möglich sein, jedenfalls aber wie der aller anderen hier nicht aufgeführten und deshalb den unvermeidbaren Verunreinigungen zuzurechnenden Elementen im technisch unwirksamen Bereich liegen. Als praxisgerechte Obergrenze, unterhalb der der Sb-Gehalt liegen sollte, hat sich hier 0,002 Gew.-% bewährt.

Eine besondere Bedeutung kommt den Elementen zu, die den Gruppen "Ti, Nb, V, Mo" und "Zr, La, Ce, Y" zugeordnet sind. Erfindungsgemäß ist mindestens ein Element aus mindestens einer dieser Gruppen im erfindungsgemäßen Stahlflachprodukt vorhanden, um durch die Bildung von Ausscheidungen die Kantenstabilität, d.h. die Vermeidung der Bildung von Rissen, während des Warmwalzens zu unterstützen. Dabei können, wie gesagt, die Elemente der Gruppe "Ti, Nb, V, Mo" alleine, d.h. ohne die Anwesenheit eines Elements der Gruppe "Zr, La, Ce, Y" vorhanden sein, oder in Kombination mit mindestens einem der Elemente der Gruppe "Zr, La, Ce, Y". Entsprechend können die Elemente der Gruppe "Zr, La, Ce, Y" alleine, d.h. ohne die Anwesenheit eines Elements der Gruppe "Ti, Nb, V, Mo" vorhanden sein, oder in Kombination mit mindestens einem der Elemente der Gruppe "Ti, Nb, V, Mo".

Im Fall, dass nur ein Element der Gruppe "Ti, Nb, V, Mo" im erfindungsgemäßen Stahlflachprodukt vorhanden ist, beträgt der Gehalt an diesem einen Element 0,05 - 1 Gew.-%. Sind dagegen zwei oder mehr Elemente der Gruppe "Ti, Nb, V, Mo" vorhanden, beträgt die Summe der Gehalte ebenfalls 0,05 - 1 Gew.-%. Besonders günstige Einflüsse der Elemente der Gruppe "Ti, Nb, V, Mo" ergeben sich dabei dann, wenn deren Gehalt im Fall, dass nur ein Element dieser Gruppe vorhanden ist, einzeln oder im Fall, dass zwei oder mehr Elemente dieser Gruppe vorhanden sind, in Summe mindestens 0,08 Gew.-% beträgt. Eine optimale Kosten-Nutzen-Relation kann erhalten werden, wenn im Fall, dass nur ein Element dieser Gruppe vorhanden ist, einzeln oder im Fall, dass zwei oder mehr Elemente dieser Gruppe vorhanden sind, in Summe der Gehalte an den jeweils anwesenden Elementen der Gruppe höchstens 0,5 Gew.-%, insbesondere höchstens 0,35 Gew.-%, beträgt.

Genauso beträgt im Fall, dass nur ein Element der Gruppe "Zr, La, Ce, Y" im erfindungsgemäßen Stahlflachprodukt anwesend ist, dessen Gehalt 0,05 - 0,3 Gew.-%. Sind dagegen zwei oder mehr Elemente der Gruppe "Zr, La, Ce, Y" vorhanden, beträgt die Summe der Gehalte dieser Elemente ebenfalls 0,05 - 0,3 Gew.-%. Besonders günstige Einflüsse der Elemente der Gruppe "Zr, La, Ce, Y" ergeben sich dabei dann, wenn deren Gehalt im Fall, dass nur ein Element dieser Gruppe vorhanden ist, einzeln oder im Fall, dass zwei oder mehr Elemente dieser Gruppe vorhanden sind, in Summe mindestens 0,08 Gew.-% beträgt. Eine optimale Kosten-Nutzen-Relation kann erhalten werden, wenn im Fall, dass nur ein Element dieser Gruppe vorhanden ist, einzeln oder im Fall, dass zwei oder mehr Elemente dieser Gruppe vorhanden sind, in Summe der Gehalt an den jeweils anwesenden Elementen der Gruppe höchstens 0,2 Gew.-%, insbesondere höchstens 0,15 Gew.-%, beträgt.

Neben der Verbesserung der Kantenstabilität bewirkt Titan ("Ti") eine Steigerung der Festigkeit durch die Bildung von Ti-Karbiden und verbessert den r-Wert. Dabei ergibt sich die positive Wirkung auf die Kantenstabilität und die Festigkeit von Ti insbesondere dann, wenn gleichzeitig auch Nb vorhanden ist. Die gleichzeitige Anwesenheit von Ti und Nb ist daher bevorzugt. Die Zugabe von Ti verbessert zudem die Tieftemperaturzähigkeit und die Warmfestigkeit des Werkstoffs. Zu hohe Gehalte an Ti sollten allerdings vermieden werden, um negative Einflüsse auf die Verformbarkeit und die Schweißeigenschaften zu vermeiden. Die vorteilhafte Wirkung von Ti lässt sich insbesondere dann nutzen, wenn der Ti-Gehalt mindestens 0,06 Gew.-% beträgt.

Wie Ti bewirkt Niob ("Nb") neben der Verbesserung der Kantenstabilität, die sich insbesondere ergibt, wenn Ti und Nb gleichzeitig vorhanden sind, eine Steigerung der Festigkeit durch die Bildung von Nb-Karbiden und verbessert den r-Wert, wobei auch diese Wirkung dann besonders sicher eintritt, wenn gleichzeitig Ti anwesend ist. Die Zugabe von Nb verbessert zudem die Tieftemperaturzähigkeit und die Warmfestigkeit des Werkstoffs. Zu hohe Gehalte an Nb sollten allerdings vermieden werden, um negative Einflüsse auf die Verformbarkeit und die Schweißeigenschaften zu vermeiden. Die vorteilhafte Wirkung von Nb lässt sich insbesondere dann nutzen, wenn der Nb-Gehalt mindestens 0,03 Gew.-% beträgt.

Vanadium ("V") bildet Karbide und trägt so, neben seinem positiven Einfluss auf die Kantenstabilität, zur Festigkeit des erfindungsgemäßen Stahlflachprodukts bei. Gleichzeitig verbessert die Zugabe von V den r-Wert des Stahlflachprodukts. Besonders sicher lassen sich die positiven Einflüsse von V bei Gehalten von mindestens 0,03 Gew.-% nutzen.

Molybdän ("Mo") verbessert ebenfalls nicht nur die Kantenstabilität, sondern trägt zusätzlich zur Zugfestigkeit bei und bildet mit C feine Karbide, die die Ausprägung eines feinen Gefüges unterstützen. Bei zu hohen Gehalten verschlechtert Mo jedoch die Warm- und Kaltformbarkeit des erfindungsgemäßen Stahlflachprodukts. Die positiven Wirkungen von Mo lassen sich insbesondere dann nutzen, wenn der Mo-Gehalt mindestens 0,05 Gew.-% beträgt.

Cer ("Ce"), Lanthan ("La"), Zirkonium ("Zr") und Yttrium ("Y") verbessern einerseits die Kantenstabilität. Andererseits wirken sie auch entschwefelnd und desoxidierend. Dabei erhöhen sie zusätzlich den r-Wert und verbessern die Tiefziehfähigkeit. Ce, La, Zr und Y kompensieren auf diese Weise die negativen Einflüsse, die hohe Al-Gehalte auf diese Eigenschaften des Stahlflachprodukts haben können. Dabei sind die Wirkungen von Ce, La, Zr und Y jeweils gleich, so dass diese Elemente gegeneinander ausgetauscht werden können.

Durch die ergänzende Maßgabe, gemäß der das aus dem jeweiligen Al- und Si-Gehalt gebildete Aluminium-Äquivalent Al_{eq} im Bereich von 3 - 8 Gew.-% liegen muss, ist sichergestellt, dass die Gehalte an den ähnlich wirkenden Legierungselementen AI und Si so weit begrenzt sind, dass die Bildung von extrem versprödend wirkenden intermetallischen Ausscheidungen verhindert wird. Um dieser Gefahr besonders sicher entgegenzuwirken, kann der für Al_{eq} vorgegebene Bereich erfindungsgemäß auf höchstens 7,6 Gew.-%, insbesondere höchstens 7 Gew.-% oder höchstens 6,5 Gew.-%, beschränkt werden. Gleichzeitig kann der Mindestwert für Al_{eq} auf 4,8 Gew.-% angehoben werden, um die positiven Auswirkungen der gleichzeitigen Anwesenheit von AI und Si sicher nutzen zu können.

Das Verhältnis %Mn/%AI der Gehalte an Mn ("%Mn") und AI ("%Al") soll erfindungsgemäß mehr als 1,2 Gew.-% betragen, damit trotz des hohen Al-Gehalts eine ausreichende Menge an Austenit im Gefüge des Stahlflachprodukts erzielt wird.

Durch die voranstehend erläuterten legierungstechnischen und die nachfolgend erläuterten verfahrensmäßigen Maßnahmen ist sichergestellt, dass der Austenitgehalt im Gefüge des erfindungsgemäßen Stahlflachprodukts 10 - 60 Flächen-% beträgt. Bei derartigen Gehalten an Austenit weist der Stahl eines erfindungsgemäßen Stahlflachprodukts TRIP-Eigenschaften und das Stahlflachprodukt einen hohen n-Wert von mindestens 0,21 auf.

Neben den technisch unvermeidbaren anderen Gefügebestandteilen, die jedoch in so geringen Mengen vorhanden sind, dass sie keinen Einfluss auf die Eigenschaften haben, besteht der nicht von Austenit eingenommene Rest des Gefüges des erfindungsgemäßen Stahlflachprodukts als Folge des hohen Al-Gehalts aus Ferrit.

Ebenfalls in Folge der legierungstechnischen Maßnahmen und der erfindungsgemäßen Herstellweise weist ein erfindungsgemäßes Stahlflachprodukt einen n-Wert von mindestens 0,21 auf, wobei erfindungsgemäße Stahlflachprodukte regelmäßig n-Werte von mindestens 0,25, insbesondere mindestens 0,26, erreichen. Hohe n-Werte stehen für eine mit einer hohen Bruchdehnung A50 einhergehende hohe Umformbarkeit underlauben daher die Formung komplexer Bauteile Zu hohe n-Werte sollten allerdings vermieden werden, da dies hohe erforderliche Verformungskräfte nach sich ziehen würde. In Folge ihrer Zusammensetzung und Herstellung weisen erfindungsgemäße Stahlflachprodukte n-Werte auf, die regelmäßig nicht höher als 0,5, insbesondere nicht höher als 0,4, sind.

Die Austenit-Korngröße im Gefüge eines erfindungsgemäßen Stahlflachprodukts beträgt im Mittel 0,85 - 3 µm. Zu kleine Körner würden den TRIP-Effekt hemmen. Der angestrebte n-Wert würde nicht erreicht. Zu große Körner würden jedoch zu einer starken Abnahme der Streckgrenze und der Zugfestigkeit führen. Optimalerweise beträgt die mittlere Korngröße des Austenits mindestens 0,9 µm. Ebenso hat es sich als günstig erwiesen, wenn die maximale Größe der Austenitkörner im Gefüge eines erfindungsgemäßen Stahlflachprodukts auf 1,5 µm beschränkt wird.

Gemäß einer ersten Ausgestaltung der Erfindung, die zu einer weiter verbesserten Verformbarkeit beiträgt, wird bei einem erfindungsgemäßen Stahlflachprodukt neben einer hohen Austenitkorngröße ein hoher Rekristallisationsgrad in den Ferritkörnern angestrebt, damit diese die Verformung der Austenitkörner mittragen können. Dieser Rekristallisationsgrad kann mit der sogenannten "Kernal Average Misorientation" ("KAM") quantifiziert werden. Die KAM ist ein Maß für die Versetzungsdichte. Eine niedrige KAM im Ferrit bedeutet damit letztlich eine hohe Verformungsfähigkeit des Ferrits. Da das Gefüge eines erfindungsgemäßen Stahlflachprodukts aus Austenit und Ferrit besteht ("Duplexgefüge"), kann ein niedriger KAM des Ferrits eine niedrige Austenitkorngröße kompensieren. Für den aus der jeweiligen mittleren Korngröße KG des Austenits und dem am Ferrit bestimmten "KAM 1 5°-Wert" gebildete Quotient KG/(KAM 1 5°) gilt daher erfindungsgemäß KG/(KAM 1 5°) > 2,7 µm/°. Die KAM des Ferrits wird hierbei im Längsschliff als "KAM 1 5°" gemessen. Dabei wurde die Probe per EBSD mit einer Auflösung von 100 nm abgerastert und anschließend mit einer Schrittweite von 1 (nur 1. Nachbarn) und einem Abschneidewert von 5° ausgewertet, wie in Nafisi S., Szpunar J., Vali H., Ghomashchi R., 2009, Grain misorientation in thixo-billets prepared by melt stirring. Mater Char 60:938-945).

Das Verfahren zur Herstellung eines erfindungsgemäß beschaffenen kaltgewalzten Stahlflachprodukts ist so angelegt, dass basierend auf der erfindungsgemäßen Legierungsvorschrift das angestrebte Eigenschaftsprofil des Stahlflachprodukts erzielt wird. Zu diesem Zweck umfasst das erfindungsgemäße Verfahren folgende Arbeitsschritte:
a) Erschmelzen einer Stahlschmelze, die aus (in Gew.-%) C: 0,08 - 0,25 %, AI: 3 - 5,4 %, Mn: 9 - 14 %, B: 0 - 0,1 %, Cr: 0 - 2 %, Si: 0 - 0,4 %, P: 0 - 0,1 %, S: 0 - 0,3 %, Ta: 0 - 0,5 %, W: 0 - 0,5 %, Ni: 0 - 2 %, Cu: 0 - 2 %, Ca: 0 - 0,15 %, N: 0 - 0,02 %, Co: 0 - 2 %, sowie einem Element oder mehreren Elementen aus der Gruppe "Ti, Nb, V, Mo" mit der Maßgabe, dass die Summe der Gehalte an diesen Elementen mindestens 0,05 % und höchstens 1 % beträgt, undloder einem Element oder mehreren Elementen aus der Gruppe "Zr, La, Ce, Y" mit der Maßgabe, dass die Summe der Gehalte an diesen Elementen mindestens 0,05 % und höchstens 0,3 % beträgt, sowie Rest Eisen und unvermeidbaren Verunreinigungen besteht, wobei für das Verhältnis %Mn/%AI gilt %Mn/%AI > 1,2 und für Al_{eq} = %AI + 0,4 × (%Si)³ - 3 × (%Si)² + 8,3 × %Si gilt 3 ≤ Al_{eq} ≤ 8 mit %Mn: jeweiliger Mn-Gehalt des Stahls, %Al: jeweiliger Al-Gehalt des Stahls, %Si: jeweiliger Si-Gehalt des Stahls;
b) Vergießen der Stahlschmelze zu einem Vorprodukt, wie einem Gussblock, einer Bramme, einer Dünnbramme oder einem gegossenen Band;
c) Halten oder Erwärmen des Vorprodukts bei einer Vorwärmtemperatur von 1100 - 1350 °C;
d) Warmwalzen des Vorprodukts zu einem Warmband mit einer Warmwalzendtemperatur, die 850 - 1050 °C beträgt;
e) Abkühlen des Warmbands auf eine Haspeltemperatur, die 400 - 900 °C beträgt;
f) Haspeln des auf die Haspeltemperatur abgekühlten Warmbands zu einem Coil;
g) optional: Glühen des Warmbands bei einer Warmbandglühtemperatur von 700 - 1000 °C;
h) optional: Beizen des Warmbands;
i) Kaltwalzen des Warmbands zu einem kaltgewalzten Stahlband mit einem Gesamtumformgrad von 25 - 90 %;
j) Schlussglühen des kaltgewalzten Stahlbands, wobei das Stahlband auf eine Schlussglühtemperatur aufgeheizt wird und das Schlussglühen
   - entweder als Durchlaufglühung im kontinuierlichen Durchlauf durch einen Durchlaufglühofen absolviert wird, bei dem das kaltgewalzte Stahlband über eine Dauer von mindestens 20 sec und weniger als 10 min auf eine Schlussglühtemperatur, die mindestens 950 °C und höchstens 1070 °C beträgt, gehalten wird, wobei die Aufheizrate, mit der das kaltgewalzte Stahlflachprodukt auf die Schlussglühtemperatur erwärmt wird, von 1 - 100 Kls beträgt,
   - oder als Haubenglühung über eine Dauer von 0,5 - 60 h bei einer Schlussglühtemperatur durchgeführt wird, die mehr als 800 °C und bis zu 950 °C beträgt, wobei die Aufheizrate, mit der das kaltgewalzte Stahlflachprodukt auf die Schlussglühtemperatur erwärmt wird, von 0,001 - 0,5 Kls beträgt.

Die hier aufgeführten und nachfolgend erläuterten Arbeitsschritte sind diejenigen, die einen Einfluss auf die Eigenschaften des erfindungsgemäß erzeugten Stahlflachprodukts haben. Es versteht sich dabei von selbst, dass bei der Durchführung des erfindungsgemäßen Verfahrens weitere Arbeitsschritte zur Anwendung kommen. Diese können jedoch auf die bei der Herstellung von Stahlflachprodukten vom Fachmann übliche Weise durchgeführt werden, so dass es hierzu keiner weiteren Erläuterung bedarf.

Vor dem Warmwalzen muss das zuvor in an sich bekannter Weise (z.B. über einen konventionellen Strangguss, über eine Gießwalzanlage, über eine Zwei-Rollen-Bandgießanlage) aus der erfindungsgemäß zusammengesetzten Stahlschmelze erzeugte Vorprodukt, bei dem es sich typischerweise um eine Bramme, eine Dünnbramme oder ein gegossenes Band handelt, durcherwärmt werden. Eine unvollkommene, inhomogene Durcherwärmung würde die Gefahr von Rissbildung im nachfolgend durchlaufenen Warmwalzprozess mit sich bringen. Die für die Durcherwärmung geeigneten Vorwärmtemperaturen liegen bei 1100 - 1300 °C, wobei sich in der Praxis Vorwärmtemperaturen von mindestens 1150 °C als besonders betriebssicher erwiesen haben. Indem die Vorwärmtemperatur auf höchstens 1250 °C beschränkt wird, kann negativen Auswirkungen der Vorwärmung, wie eine zu teigige Konsistenz des Vorprodukts und einer damit einhergehenden Neigung zum Kleben während des Warmwalzens, entgegengewirkt werden.

Das Warmwalzen des Vorprodukts zu einem Warmband kann in konventioneller Weise auf einer hierzu in der Praxis zur Verfügung stehenden Warmwalzstraße erfolgen. Wesentlich ist lediglich, dass das Warmband am Ende des Warmwalzens noch eine Warmwalzendtemperatur aufweist, die 850 - 1050 °C beträgt. Unter 850 °C liegende Warmwalzendtemperaturen würden so hohe Warmwalzkräfte erfordern, dass auf konventionellen Warmwalzgerüsten die angestrebten Umformgrade nicht erreicht werden können. Optimale Warmwalzendtemperaturen liegen dementsprechend im Bereich von 900 - 1050 °C.

Ausgehend von der Warmwalzendtemperatur werden die erhaltenen Warmbänder erforderlichenfalls auf konventionelle Weise auf die erfindungsgemäß vorgegebene Haspeltemperatur von 400 - 900 °C abgekühlt, mit der sie dann zu einem Coil gehaspelt werden. Die Mindest-Haspeltemperatur von 400 °C ist wegen der schlechten thermischen Leitfähigkeit des Stahls eines erfindungsgemäßen Stahlflachprodukts erforderlich, weil es andernfalls in Folge hoher Temperaturgradienten im Stahlflachprodukt zu Spannungen und einer damit einhergehend schlechten Planlage des Warmbands kommen würde. Eine zu schnelle Abkühlung in der Kühlstrecke könnte die Rekristallisationsvorgänge abbrechen, die mit dem Ende des Warmwalzens einsetzen. Optional kann aber das zum Coil gewickelte Warmband mittels einer Coildusche gekühlt werden, um die Kühlzeit zu verkürzen und die Zunderbildung positiv zu beeinflussen.

Um die Rekristallisation zu vervollständigen und einen für das anschließende Kaltwalzen optimalen Zustand herzustellen, kann das Warmband nach der Abkühlung im Coil optional eine Glühbehandlung durchlaufen, bei der es über einen für die vollständige Rekristallisation ausreichenden Zeitraum bei einer Temperatur von 700 - 1000 °C, insbesondere 700 - 900 °C, gehalten wird. Bevorzugt wird optional die Warmbandglühung als Haubenglühung durchgeführt, wobei dann die Glühdauer typischerweise 0,5 - 60 Stunden dauert.

Zur Reinigung seiner Oberfläche kann das Warmband vor dem Kaltwalzen einer Beizbehandlung unterzogen werden. Die im Verlauf des Herstellungsprozesses durch sauerstoffaffine Elemente hervorgerufene Zunderbildung an der Warmbandoberfläche kann durch eine verlängerte Verweildauer des Warmbands im Beizmedium verringert werden. Die Warmbandbeizung kann dabei mit unterschiedlichen Beizmedien wie beispielsweise Salzsäure durchgeführt werden.

Das Kaltwalzen des warmgewalzten Bands zu einem kaltgewalzten Band erfolgt mit einem Gesamtumformgrad von 25 - 90 %, insbesondere mindestens 40 % oder mindestens 50 %. Der erfindungsgemäß vorgesehene Mindestumformgrad ist erforderlich, um die Rekristallisation insbesondere des im Gefüge des Stahlflachprodukts enthaltenen Ferrits bei der abschließenden Schlussglühung zu initiieren. Zu hohe Umformgrade sollten jedoch vermieden werden, da diese zu einer zu großen Kaltverfestigung und damit einhergehend zur Gefahr von Bandabrissen führen würden.

Über die abschließende Schlussglühung werden die mechanischen Eigenschaften des erfindungsgemäßen Stahlflachprodukts entscheidend beeinflusst. Dabei kann die Schlussglühung im Durchlauf durch einen konventionellen Durchlaufofen oder als Haubenglühung im Batch-Betrieb absolviert werden.

Im Fall, dass die Schlussglühung im Durchlauf absolviert wird, wird das kaltgewalzte Stahlflachprodukt mit einer typischerweise 1 - 100 K/s, insbesondere 10 - 80 K/s oder 20 - 50 Kls, betragenden Aufheizrate auf eine Schlussglühtemperatur, die mindestens 950 °C und höchstens 1070 °C beträgt, aufgeheizt. Eine zu schnelle Aufheizung kann sich ungünstig auf die Homogenität der Erwärmung und damit einhergehend auf die homogene Eigenschaftsverteilung des Stahlflachprodukts auswirken.

Die Schlussglühtemperatur ist so gewählt, dass sich die notwendige Austenitkorngröße einstellt, welche Voraussetzung für die TRIP-Eigenschaften und den n-Wert des erfindungsgemäßen Stahlflachprodukts ist. Die notwendige Austenitkorngröße kann besonders sicher eingestellt werden, wenn die Schlussglühtemperatur mindestens 970 °C beträgt. Optimal praxisgerechte Schlussglühtemperaturen liegen dabei im Bereich von 1000 - 1070 °C. Durch Einstellung derart hoher Schlussglühtemperaturen lassen sich erfindungsgemäße Stahlflachprodukte mit Austenitkorngrößen von 0,9 - 1,5 µm und einem regelmäßig über 0,25, beispielsweise über 0,26, liegenden n-Wert erzeugen.

Die Haltezeiten bei der Schlussglühtemperatur im Durchlaufglühofen betragen dabei, abhängig von der Höhe der Schlussglühtemperatur, nicht mehr als 10 Minuten, insbesondere nicht mehr als 5 min oder 3 min, wobei höhere Durchlauf-Schlussglühtemperaturen kürzere Haltezeiten ermöglichen und Mindesthaltezeiten von jeweils mindestens 20 Sekunden praxisgerecht sind.

Im Fall, dass die Schlussglühung als Haubenglühung durchgeführt wird, wird das im Coil unter die Haube gesetzte kaltgewalzte Band mit einer Aufheizrate von 0,001 - 0,5 Kls, insbesondere 0,002 - 0,5 Kls oder 0,008 - 0,5 Kls, auf die Schlussglühtemperatur erwärmt, die jeweils mehr als 800 °C, insbesondere mehr als 850 °C, beträgt. Dabei sollte eine Schlussglühtemperatur von 950 °C nicht überschritten werden, um übermäßiges Kornwachstum zu vermeiden. Die Glühzeiten nach Erreichen der Schlussglühtemperatur liegen hier im Bereich von 0,5 - 60 h, insbesondere 1 - 30 h. Auf diesem Wege können erfindungsgemäße Stahlflachprodukte mit einem n-Wert von mindestens 0,21 und Austenitkorngrößen von 0,85 - 3 µm besonders betriebssicher erzeugt werden.

Zum Schutz gegen Korrosion und äußere Einflüsse kann das erfindungsgemäße Stahlflachprodukt mit einer Schutzbeschichtung versehen werden. Diese kann beispielsweise in konventioneller Weise mittels in der Praxis zur Verfügung stehender Beschichtungsanlagen als zink- oder aluminiumbasierte Beschichtung aufgebracht werden.

Nachfolgend wird die Erfindung anhand von Ausführungsbeispielen näher erläutert.

Zur Überprüfung der Wirkungen der Erfindung sind acht Schmelzen A - H erzeugt worden, deren nasschemisch ermittelte Analysen in Tabelle 1 angegeben sind. Die Analysenangaben der einzelnen Elemente beziehen sich dabei jeweils auf die ermittelten Gehalte in Gew.-%. Ist im jeweiligen Tabellenfeld "-" eingetragen, bedeutet dies, dass der Gehalt des jeweiligen Elements unterhalb der jeweiligen Nachweisgrenze lag und das betreffende Element folglich im Hinblick auf die Eigenschaften unwirksam war. (Anmerkung: Die Nachweisgrenzen liegen für P und Ti jeweils bei 0,005 Gew.-%, für Cr, Co, S und Ca jeweils bei 0,001 Gew.-%, für V, Mo und Ni jeweils bei 0,01 Gew.-%, für Cu und Nb jeweils bei 0,02 Gew.-%, für B bei 0,0004 Gew.-% sowie für Ce, La, Y, Zr, As und Sn jeweils bei 0,002 Gew.-%). Elemente, die in derart niedrigen Gehalten vorhanden waren, sind genauso wie die nicht aufgeführten Elemente den unvermeidbaren Verunreinigungen zuzuordnen. Hierzu zählen beispielsweise Gehalte an As, Sn, Mg und H. Die Summen der Mikrolegierungselemente Ti, Nb, V, Mo, die Summe der Metalle der Seltenen Erden Ce, La, Y, Zr, das Verhältnis von Mn zu Al sowie das AI-Äquivalent der einzelnen Schmelzen sind in Tabelle 2 angegeben.

Von den Schmelzen A - H sind die Schmelzen A und B nicht erfindungsgemäß, da sie die nach Maßgabe der Erfindung gestellten Anforderungen an die Anwesenheit mindestens eines Elements aus den Gruppen "Ti, Nb, V, Mo" und "Zr, La, Ce, Y" nicht erfüllen.

Für 27 Versuche 1 - 27 sind die Schmelzen A - H in konventioneller Weise zu Blöcken vergossen worden, die anschließend bei einer Vorwärmtemperatur VWT über eine Dauer VWD durcherwärmt worden sind.

Nach der Durcherwärmung sind die Blöcke in ebenso konventioneller Weise in einem konventionellen Warmwalzgerüst zu Brammen gewalzt worden. Die Brammen wurden in einer Warmwalzstraße zu Warmband mit einer Dicke von 2,5 - 3,0 mm gewalzt worden. Das Warmwalzen wurde jeweils mit einer Warmwalzendtemperatur WET beendet.

Nach dem Warmwalzen sind die dabei erhaltenen Warmbänder an Luft jeweils auf eine Haspeltemperatur HT abgekühlt worden, bei der sie zu einem Coil gehaspelt worden sind.

Nach der Abkühlung im Coil würde an jedem der bei den Versuchen 1 - 27 erhaltenen Warmbändern eine Begutachtung der Bandkanten hinsichtlich der Bildung von Rissen durchgeführt. Dabei sind als "stark" von Kantenrissen befallen solche Warmbänder eingestuft worden, bei denen regelmäßige Einkerbungen mit einer Größe von mehr als 15 mm festgestellt wurden. Als "leicht" von Kantenrissen befallene Warmbänder sind solche eingestuft worden, bei denen regelmäßige Einkerbungen mit einer Größe von 2 - 15 mm festgestellt wurden. Die Bewertung "keine" ist bei den Warmbändern vorgenommen worden, bei denen maximal Einkerbungen mit einer Größe von weniger als 2 mm vorhanden waren.

Einige der Warmbänder sind anschließend einer Warmbandglühung unterzogen worden, die jeweils als Haubenglühung mit einer Glühtemperatur von 850 °C und einer Glühdauer von 6 Stunden durchgeführt worden ist.

Die geglühten sind genauso wie die nicht geglühten Warmbänder in einer konventionellen Kaltwalzeinrichtung mit einem Gesamtkaltumformgrad KGW zu kaltgewalztem Stahlband kaltgewalzt worden.

Abschließend sind die erhaltenen kaltgewalzten Stahlbänder im Durchlauf ("Konti") in einem Durchlaufglühofen oder batchweise in einem Haubenglühofen ("Haube") schlussgeglüht worden. Dabei sind sie jeweils mit einer durchschnittlichen Aufheizrate HR auf die jeweilige Schlussglühtemperatur Tsg erwärmt worden, bei der sie jeweils über eine Dauer tsg gehalten worden sind.

Die Schmelzenzusammensetzung "Stahl" der bei den Versuchen 1 - 27 jeweils verarbeiteten Stahlbänder, die bei den Versuchen 1 - 27 angewendeten Parameter Vorwärmtemperatur VWT, Vorwärmdauer VWD, Warmbanddicke WB, Warmwalzendtemperatur WET, Haspeltemperatur HT, das Ergebnis der Beurteilung der Kantenrisse am jeweiligen Warmband, die Angabe, ob eine in der voranstehend erläuterten Weise absolvierte Warmbandglühung durchgeführt worden ist, der Gesamtkaltumformgrad KGW, die Art der Schlussglühung, die Aufheizrate HR der Schlussglühung, die Schlussglühtemperatur Tsg und die Schlussglühdauer tsg sind in Tabelle 3a und Tabelle 3b angegeben.

In Tabelle 4a und Tabelle 4b sind, soweit erfasst, die an den erhaltenen kaltgewalzten und schlussgeglühten Stahlbändern ermittelten oberen und unteren Streckgrenzen ReH und ReL, die Dehngrenze Rp0,2, die Zugfestigkeit Rm, die Bruchdehnung A50, der n-Wert n₁₀₋₂₀, der r-Wert r₁₀₋₂₀, die Austenitkorngröße KG, der bei einer Schrittweite von 100 nm und einem Abscheidewert von 5° ermittelte KAM-Wert, und der Quotient KG/KAM angegeben. Die Streckgrenzen ReH und ReL, die Dehngrenze Rp0,2, die Zugfestigkeit Rm und die Bruchdehnung A50 sind dabei gemäß DIN EN ISO 6892-1:2009 am kaltgewalzten Band in Querrichtung bestimmt worden. Zur Ermittlung der Austenitkorngröße KG wurde mittels EBSD (Electron Back Scattering Diffraction) der mittlere kreisäquivalente Korndurchmesser bestimmt. Für die Berechnung der Körner in der EBSD-Darstellung wurde dabei ein Toleranzwinkel von 5° bei einer Mindestkorngröße von fünf zusammenhängenden benachbarten Messpunkten bei einer Schrittweite von 0,15 µm gewählt. Der n₁₀₋₂₀- und der r₁₀₋₂₀-Wert sowie der KAM-Wert sind in der voranstehend bereits erläuterten Weise bestimmt worden. Nicht erfasste Werte sind in der Tabelle 3 jeweils durch "-" gekennzeichnet.

Die Beispiele 10,11,15,16, 20, 23 wurden in einem Durchlaufofen mit einer Schlussglühtemperatur von jeweils 830 °C schlussgeglüht, welche außerhalb des für eine im Durchlauf erfolgende Schlussglühung erfindungsgemäß vorgegebenen Temperaturbereichs von 950 - 1070°C lag. Die in den Beispielen 10,11,15,16, 20, 23 so erzeugten Stahlflachprodukte wiesen dementsprechend sehr geringe n-Werte auf, die unterhalb des erfindungsgemäß vorgesehen Mindestwerts von 0,21 liegen.

Die Versuche belegen, dass sich bei erfindungsgemäßer Legierung und erfindungsgemäßer Herstellweise zuverlässig kaltgewalzte Stahlflachprodukte herstellen lassen, die allenfalls leichte Kantenrissigkeit zeigen und dabei eine Kombination von mechanischen Eigenschaften besitzen, die sie optimal für Verwendungen geeignet machen, bei denen aus den Stahlflachprodukten Bauteile bei hohen Umformgraden geformt werden.

**Tabelle 1**

| Stahl | C | Si | Mn | P | S | AI | N | Cu | Cr | V | Mo | Ni | Ti | Nb | B | Ce | La | Co | Ca |
|---|---|---|---|---|---|---|---|---|---|---|---|---|---|---|---|---|---|---|---|
| A*) | 0,148 | 0,18 | 10,0 | 0,009 | - | 5,0 | 0,0032 | 0,05 | 0,7 | - | 0,04 | 0,17 | - | - | 0,001 | - | - | 0,007 | 0,002 |
| B*) | 0,152 | 0,06 | 10,2 | - | 0,004 | 5,0 | 0,0019 | 0,06 | 0,44 | - | - | 0,06 | - | - | - | - | - | 0,003 | - |
| C | 0,151 | 0,08 | 10,1 | - | 0,004 | 5,1 | 0,0017 | 0,05 | 0,44 | - | - | 0,06 | 0,07 | 0,03 | - | - | - | 0,002 | - |
| D | 0,155 | 0,08 | 10,1 | - | 0,004 | 5,1 | 0,0016 | 0,06 | 0,44 | - | - | 0,07 | 0,21 | 0,10 | - | - | - | - | - |
| E | 0,159 | 0,07 | 10,7 | - | - | 4,7 | 0,0015 | 0,05 | 0,21 | 0,18 | 0,12 | 0,06 | - | - | - | - | - | 0,002 | - |
| F | 0,147 | 0,09 | 9,6 | - | 0,005 | 4,5 | 0,0019 | - | - | - | - | 0,06 | - | - | - | 0,08 | 0,04 | 0,003 | - |
| G | 0,223 | 0,04 | 10,1 | 0,005 | 0,004 | 5,0 | 0,0012 | - | 0,02 | - | - | 0,02 | 0,20 | 0,10 | - | - | - | - | - |
| H | 0,145 | 0,06 | 11,1 | - | 0,004 | 5,1 | 0,0012 | 0,05 | 0,41 | - | - | - | 0,19 | 0,09 | - | - | - | 0,002 | - |

| | | | | | | | | | | | | | | | | | | | |
|---|---|---|---|---|---|---|---|---|---|---|---|---|---|---|---|---|---|---|---|
| Rest Eisen und unvermeidbare Verunreinigungen Angaben zu Legierungsgehalten in Gew.-% *) nicht erfindungsgemäß | | | | | | | | | | | | | | | | | | | |

**Tabelle 2**

| Stahl | Ti+Nb+V+Mo | Ce+La+Y+Zr | %Mn/%Al | Al_{eq} |
|---|---|---|---|---|
| A*) | 0,04 | - | 2 | 6,4 |
| B*) | - | - | 2,04 | 5,49 |
| C | 0,1 | - | 1,98 | 5,75 |
| D | 0,31 | - | 1,98 | 5,75 |
| E | 0,3 | - | 2,28 | 5,27 |
| F | - | 0,12 | 2,13 | 5,22 |
| G | 0,30 | - | 2,02 | 5,33 |
| H | 0,28 | - | 2,18 | 5,59 |

| | | | | |
|---|---|---|---|---|
| Al_{eq} = %Al + 0,4 × (%Si)³ - 3 × (%Si)² + 8,3 × %Si %Mn = jeweiliger Mn-Gehalt, %AI = jeweiliger Al-Gehalt, %Si = jeweiliger Si-Gehalt *) nicht erfindungsgemäß | | | | |

**Tabelle 3a**

| Versuch | Stahl | VWT [°C] | VWD [min] | WET [°C] | HT [°C] | Kantenrisse? | Warmbandglühung | KWG | Schlussglühung | HR [K/s] | Tsg [°C] | tsg |
|---|---|---|---|---|---|---|---|---|---|---|---|---|
| 1 | A | 1240 | 90 | 1020 | 550 | stark | ohne | 64% | Konti | Nicht erfasst | 1000 | 3min |
| 2 | | | | | | | ohne | 64% | | | | 6min |
| 3 | | | | | | | ohne | 82% | | | | 3min |
| 4 | B | 1200 | | 950 | 800 | | ohne | 66% | | | | 1min |
| 5 | | | | | | | ohne | 80% | | | 830 | 3min |
| | | | | | | | mit | | | | | |
| 6 7 | | | | | | | ohne | | Haube | 0,04 | 850 | 24h |
| 8 | | | | | | | mit | | | | | |
| 9 | C | | | | | leicht | ohne | 66% | Konti | 10 | 1000 | 1min |
| 10 | | | | | | | ohne | 80% | | | 830 | 3min |
| 11 | | | | | | | mit | | | | | |
| 12 | | | | | | | ohne | | Haube | 0,04 | 850 | 24h |
| 13 | | | | | | | mit | | | | | |
| 14 | D | | | | | keine | ohne | 66% | Konti | 10 | 1000 | 1min |
| 15 | | | | | | | ohne | 80% | | | 830 | 3min |
| 16 | | | | | | | mit | | | | | |
| 17 | | | | | | | ohne | | Haube | 0,04 | 850 | 24h |
| 18 | | | | | | | mit | | | | | |

**Tabelle 3b**

| Versuch | Stahl | VWT [°C] | VWD [min] | WET [°C] | HT [°C] | Kantenrisse? | Warmbandglühung | KWG | Schlussglühung | HR [Kls] | Tsg [°C] | tsg |
|---|---|---|---|---|---|---|---|---|---|---|---|---|
| 19 | E | 1200 | 90 | 950 | 800 | keine | ohne | 66% | Konti | 10 | 1000 | 1min |
| 20 | | | | | | | | 80% | | | 830 | 3min |
| 21 | | | | | | | | | Haube | 0,04 | 850 | 24h |
| 22 | F | | | | | | ohne | 66% | Konti | 10 | 1000 | 1min |
| 23 | | | | | | | | 80% | | | 830 | 3min |
| 24 | | | | | | | | | Haube | 0,04 | 850 | 24h |
| 25 | G | | | | | | ohne | 66% | Konti | 10 | 1000 | 1min |
| 26 | | | | | | | | | Haube | 0,04 | 850 | 24h |
| 27 | H | | | | | | ohne | 66% | Konti | 10 | 970 | 1min |

**Tabelle 4a "-" bedeutet, dass der entsprechende Wert nicht bestimmt wurde.**

| Versuch | Stahl | Kantenrisse? | ReH | ReL | 1 R_{p0,2} | Rm | A₅₀ | n₁₀₋₂₀ | r₁₀₋₂₀ | KG [µm] | KAM [Ferrit/°] | KG/KAM [µm/°] |
|---|---|---|---|---|---|---|---|---|---|---|---|---|
| | | | [MPa] | | | | [%] | | | | | |
| 1 | A | stark | - | - | 484 | 658 | 34,3 | 0,214 | 0,20 | - | - | - |
| 2 | | | - | - | 501 | 662 | 32,0 | 0,203 | 0,18 | - | - | - |
| 3 | | | - | - | 498 | 707 | 40,0 | 0,230 | 0,36 | - | - | - |
| 4 | B | | - | - | 430 | 743 | 38,2 | 0,326 | 0,66 | 1,14 | 0,37 | 3,08 |
| 5 | | | 624 | 611 | - | 733 | 30,2 | 0,199 | 0,61 | 0,92 | 0,35 | 2,63 |
| 6 | | | - | - | 543 | 692 | 29,8 | 0,206 | 0,62 | - | - | - |
| 7 | | | - | - | 395 | 649 | 36,9 | 0,235 | 0,73 | 2,78 | 0,39 | 7,13 |
| 8 | | | - | - | 393 | 631 | 32,9 | 0,235 | 0,75 | 2,94 | 0,39 | 7,54 |
| 9 | C | leicht | - | - | 431 | 738 | 37,5 | 0,327 | 0,82 | 0,90 | 0,32 | 2,81 |
| 10 | | | 623 | 616 | - | 738 | 29,9 | 0,190 | 0,59 | 0,85 | 0,36 | 2,36 |
| 11 | | | - | - | 539 | 695 | 30,9 | 0,202 | 0,59 | - | - | - |
| 12 | | | - | - | 407 | 653 | 36,0 | 0,230 | 0,73 | 2,58 | 0,35 | 7,37 |
| 13 | | | - | - | 396 | 638 | 35,2 | 0,230 | 0,76 | 2,71 | 0,35 | 7,74 |
| 14 | D | keine | - | - | 434 | 705 | 34,5 | 0,295 | 0,95 | 0,87 | 0,30 | 2,90 |
| 15 | | | - | - | 580 | 714 | 29,8 | 0,181 | 0,68 | 0,83 | 0,35 | 2,37 |
| 16 | | | - | - | 521 | 678 | 27,7 | 0,191 | 0,70 | - | - | - |
| 17 | | | - | - | 412 | 638 | 35,8 | 0,213 | 0,79 | 2,33 | 0,36 | 6,47 |
| 18 | | | - | - | 405 | 632 | 31,8 | 0,217 | 0,84 | 2,55 | 0,35 | 7,29 |

**Tabelle 4b "-" bedeutet, dass der entsprechende Wert nicht bestimmt wurde.**

| Versuch | Stahl | Kantenrisse? | R_{eH} | R_{eL} | R_{p0,2} | Rm | A₅₀ | n 10-20 | r₁₀₋₂₀ | KG [µm] | KAM [Ferrit/°] | KG/KAM [µm/°] |
|---|---|---|---|---|---|---|---|---|---|---|---|---|
| | | | [MPa] | | | | [%] | | | | | |
| 19 | E | keine | - | - | 475 | 755 | 33,7 | 0,279 | 0,83 | 1,10 | 0,31 | 3,55 |
| 20 | | | - | - | 601 | 739 | 28,5 | 0,180 | 0,51 | 0,90 | 0,37 | 2,43 |
| 21 | | | - | - | 433 | 688 | 34,5 | 0,212 | 0,81 | 2,62 | 0,36 | 7,28 |
| 22 | F | | - | - | 413 | 701 | 39,1 | 0,305 | 0,89 | 0,98 | 0,31 | 3,16 |
| 23 | | | - | - | 551 | 699 | 32,8 | 0,195 | 0,52 | 0,92 | 0,37 | 2,49 |
| 24 | | | - | - | 392 | 628 | 36,8 | 0,233 | 0,75 | 2,76 | 0,36 | 7,67 |
| 25 | G | | - | - | 451 | 803 | 34,1 | 0,400 | 0,70 | 0,89 | 0,32 | 2,78 |
| 26 | | | - | - | 398 | 652 | 31,3 | 0,239 | 0,73 | 2,48 | 0,36 | 6,89 |
| 27 | H | | - | - | 466 | 612 | 20,8 | 0,214 | 0,69 | 0,88 | 0,32 | 2,75 |

## Patentansprüche

1. Kaltgewalztes Stahlflachprodukt, das einen mindestens 0,21 betragenden n-Wert, gemessen wie in der Beschreibung beschrieben, aufweist und das aus einem Stahl hergestellt ist, der aus (in Gew.-%)
| | |
|---|---|
| C: | 0,08 - 0,25 %, |
| Al: | 3 - 5,4 %, |
| Mn: | 9 - 14 %, |
| B: | 0 - 0,1 %, |
| Cr: | 0 - 2 %, |
| Si: | 0 - 0,4 %, |
| P: | 0 - 0,1 %, |
| S: | 0 - 0,3 %, |
| Ta: | 0 - 0,5 %, |
| W: | 0 - 0,5 %, |
| Ni: | 0 - 2 %, |
| Cu: | 0 - 2 %, |
| Ca: | 0 - 0,15 %, |
| N: | 0 - 0,02 % |
| Co: | 0 - 2 % |
sowie einem Element oder mehreren Elementen aus der Gruppe "Ti, Nb, V, Mo" mit der Maßgabe, dass die Summe der Gehalte an diesen Elementen mindestens 0,05 % und höchstens 1 % beträgt, und/oder einem Element oder mehreren Elementen aus der Gruppe "Zr, La, Ce, Y" mit der Maßgabe, dass die Summe der Gehalte an diesen Elementen mindestens 0,05 % und höchstens 0,3 % beträgt, sowie Rest Eisen und unvermeidbaren Verunreinigungen
besteht,
wobei für das Verhältnis %Mn/%AI gilt $% Mn / % Al > 1,2$
und für ${Al}_{eq} = % Al + 0,4 \times {\left(%Si\right)}^{3} - 3 \times {\left(%Si\right)}^{2} + 8,3 \times % Si$ gilt $3 \leq {Al}_{eq} \leq 8$
mit %Mn: jeweiliger Mn-Gehalt des Stahls
%AI: jeweiliger Al-Gehalt des Stahls
%Si: jeweiliger Si-Gehalt des Stahls
wobei das Gefüge des Stahlflachprodukts zu 10 - 60 Flächen-% aus Austenit und zu 40 - 90 Flächen-% aus Ferrit bei einer mittleren Korngröße des Austenits von 0,85 - 3 µm besteht.

2. Stahlflachprodukt nach Anspruch 1, **dadurch gekennzeichnet, dass** für den Quotienten KG/(KAM 1 5°) aus der jeweiligen mittleren Korngröße KG des Austenits und dem am Ferrit bestimmten KAM 1 5°-Wert gilt KG/(KAM 1 5°) > 2,7 µm/°.

3. Stahlflachprodukt nach einem der voranstehenden Ansprüche, **dadurch gekennzeichnet, dass** sein n-Wert mindestens 0,25 beträgt.

4. Stahlflachprodukt nach einem der voranstehenden Ansprüche, **dadurch gekennzeichnet, dass** die mittlere Korngröße des Austenits 0,9 - 1,5 µm beträgt.

5. Stahlflachprodukt nach einem der voranstehenden Ansprüche, **dadurch gekennzeichnet, dass** sein Al-Gehalt 4 - 5,4 Gew.-% beträgt.

6. Stahlflachprodukt nach einem der voranstehenden Ansprüche, **dadurch gekennzeichnet, dass** sein C-Gehalt 0,11 - 0,19 Gew.-% beträgt.

7. Stahlflachprodukt nach einem der voranstehenden Ansprüche, **dadurch gekennzeichnet, dass** sein Mn-Gehalt 9-12 Gew.-% beträgt.

8. Stahlflachprodukt nach einem der voranstehenden Ansprüche, **dadurch** g**ekennzeichnet**, **dass** sein Si-Gehalt mindestens 0,01 Gew.-% beträgt.

9. Stahlflachprodukt nach einem der voranstehenden Ansprüche, **dadurch gekennzeichnet, dass** für Al_{eq} gilt Al_{eq} ≤ 7.

10. Stahlflachprodukt nach einem der voranstehenden Ansprüche, **dadurch gekennzeichnet, dass** seine Zugfestigkeit Rm höchstens 1050 MPa, insbesondere höchstens 950 MPa, beträgt.

11. Verwendung eines gemäß einem der voranstehenden Ansprüche beschaffenen kaltgewalzten Stahlflachprodukts für die Herstellung von Fahrzeugteilen.

12. Verfahren zur Herstellung eines gemäß einem der Ansprüche 1 - 10 beschaffenen kaltgewalzten Stahlflachprodukts, umfassend folgende Arbeitsschritte:
a) Erschmelzen einer Stahlschmelze, die aus (in Gew.-%) C: 0,08 - 0,25 %, AI: 3 - 5,4 %, Mn: 9 - 14 %, B: 0 - 0,1 %, Cr: 0 - 2 %, Si: 0 - 0,4 %, P: 0 - 0,1 %, S: 0 - 0,3 %, Ta: 0 - 0,5 %, W: 0 - 0,5 %, Ni: 0 - 2 %, Cu: 0 - 2 %, Ca: 0 - 0,15 %, N: 0 - 0,02 %, Co: 0 - 2 % sowie einem Element oder mehreren Elementen aus der Gruppe "Ti, Nb, V, Mo" mit der Maßgabe, dass die Summe der Gehalte an diesen Elementen mindestens 0,05 % und höchstens 1 % beträgt, oder einem Element oder mehreren Elementen aus der Gruppe "Zr, La, Ce, Y" mit der Maßgabe, dass die Summe der Gehalte an diesen Elementen mindestens 0,05 % und höchstens 0,3 % beträgt, sowie Rest Eisen und unvermeidbaren Verunreinigungen besteht, wobei für das Verhältnis %Mn/%AI gilt %Mn/%AI > 1,2 und für Al_{eq} = %AI + 0,4 × (%Si)³ - 3 × (%Si)² + 8,3 × %Si gilt 3 ≤ Al_{eq} ≤ 8 mit %Mn: jeweiliger Mn-Gehalt des Stahls, %Al: jeweiliger Al-Gehalt des Stahls, %Si: jeweiliger Si-Gehalt des Stahls;
b) Vergießen der Stahlschmelze zu einem Vorprodukt, wie einem Gussblock, einer Bramme, einer Dünnbramme oder einem gegossenen Band;
c) Halten oder Erwärmen des Vorprodukts bei einer Vorwärmtemperatur von 1100 -1350 °C;
d) Warmwalzen des Vorprodukts zu einem Warmband mit einer Warmwalzendtemperatur, die 850 - 1050 °C beträgt;
e) Abkühlen des Warmbands auf eine Haspeltemperatur, die 400 - 900 °C beträgt;
f) Haspeln des auf die Haspeltemperatur abgekühlten Warmbands zu einem Coil;
g) optional: Glühen des Warmbands bei einer Warmbandglühtemperatur von 700 -1000 °C;
h) optional: Beizen des Warmbands;
i) Kaltwalzen des Warmbands zu einem kaltgewalzten Stahlband mit einem Gesamtumformgrad von 25 - 90 %;
j) Schlussglühen des kaltgewalzten Stahlbands, wobei das Schlussglühen
- entweder als Durchlaufglühung im kontinuierlichen Durchlauf durch einen Durchlaufglühofen absolviert wird, bei dem das kaltgewalzte Stahlband über eine Dauer von mindestens 20 sec und weniger als 10 min auf eine Schlussglühtemperatur, die mindestens 950 °C und höchstens 1070 °C beträgt, gehalten wird, wobei die Aufheizrate, mit der das kaltgewalzte Stahlflachprodukt auf die Schlussglühtemperatur erwärmt wird, 1 - 100 Kls beträgt,
- oder als Haubenglühung über eine Dauer von 0,5 - 60 h bei einer Schlussglühtemperatur durchgeführt wird, die mehr als 800 °C und bis zu 950 °C beträgt, wobei die Aufheizrate, mit der das kaltgewalzte Stahlflachprodukt auf die Schlussglühtemperatur erwärmt wird, 0,001 - 0,5 Kls beträgt.

13. Verfahren nach Anspruch 12,**dadurch gekennzeichnet, dass** die Warmwalzendtemperatur mindestens 900 °C beträgt.

14. Verfahren nach einem der Ansprüche 12 bis 13, **dadurch**
**gekennzeichnet, dass** im Fall, dass die Schlussglühung als Durchlaufglühung durchgeführt wird, die Schlussglühtemperatur mindestens 1000 °C beträgt, oder im Fall, dass die Schlussglühung als Haubenglühung durchgeführt wird, mehr als 850 °C beträgt.

15. Verfahren nach einem der Ansprüche 12 bis 14, **dadurch**
**gekennzeichnet, dass** die Haspeltemperatur 600 - 850 °C beträgt.

## Claims

1. Cold-rolled flat steel product which has an n-value, which is at least 0.21, measured as described in the description, and which is made of a steel which consists of (in wt.%)
| | |
|---|---|
| C: | 0.08 - 0.25%, |
| Al: | 3 - 5.4%, |
| Mn: | 9 - 14%, |
| B: | 0 - 0.1%, |
| Cr: | 0 - 2%, |
| Si: | 0 - 0.4%, |
| P: | 0 - 0.1%, |
| S: | 0 - 0.3%, |
| Ta: | 0 - 0.5%, |
| W: | 0 - 0.5%, |
| Ni: | 0 - 2%, |
| Cu: | 0 - 2%, |
| Ca: | 0 - 0.15%, |
| N: | 0 - 0.02% |
| Co: | 0 - 2%, |
as well as of an element or a plurality of elements from the group "Ti, Nb, V, Mo" with the proviso that the sum of the contents of these elements is at least 0.05% and at most 1%, and/or an element or a plurality of elements from the group "Zr, La, Ce, Y" with the proviso that the sum of the contents of these elements is at least 0.05% and at most 0.3%, the remainder being iron and unavoidable impurities,
wherein for the %Mn/%AI ratio, the following applies $% Mn / % Al > 1.2$
and for ${Al}_{eq} = % Al + 0.4 \times {\left(%Si\right)}^{3} - 3 \times {\left(%Si\right)}^{2} + 8.3 \times % Si ,$ the following applies $3 \leq {Al}_{eq} \leq 8$
with %Mn being the corresponding Mn content of the steel
%AI being the corresponding Al content of the steel
%Si being the corresponding Si content of the steel
wherein the structure of the flat steel product consists of 10 - 60 area % austenite and 40 - 90 area % ferrite with an average particle size of the austenite of 0.85 - 3 µm.

2. Flat steel product according to claim 1, **characterized in that** for the quotient KG/(KAM 1 5°) of the corresponding average particle size KG of the austenite and the KAM 1 5°-value determined on the ferrite, KG/(KAM 1 5°) > 2.7 µm/° applies.

3. Flat steel product according to any of the preceding claims,
**characterized in that** its n-value is at least 0.25.

4. Flat steel product according to any of the preceding claims,
**characterized in that** the average particle size of the austenite is 0.9 - 1.5 µm.

5. Flat steel product according to any of the preceding claims,
**characterized in that** its Al content is 4 - 5.4 wt.%.

6. Flat steel product according to any of the preceding claims,
**characterized in that** its C content is 0.11 - 0.19 wt.%.

7. Flat steel product according to any of the preceding claims,
**characterized in that** its Mn content is 9 - 12 wt.%.

8. Flat steel product according to any of the preceding claims,
**characterized in that** its Si content is at least 0.01 wt.%.

9. Flat steel product according to any of the preceding claims,
**characterized in that** for Al_{eq}, Al_{eq} ≤ 7 applies.

10. Flat steel product according to any of the preceding claims,
**characterized in that** its tensile strength Rm is at most 1050 MPa, in particular at most 950 MPa.

11. Use of a cold-rolled flat steel product specified according to any of the preceding claims for the production of vehicle parts.

12. Method for producing a cold-rolled flat steel product specified according to any of the claims 1 - 10, comprising the following work steps:
a) melting a steel melt which consists of (in wt. %) C: 0.08 - 0.25%, Al: 3 - 5.4%, Mn: 9 - 14%, B: 0 - 0.1 %, Cr: 0 - 2%, Si: 0 - 0.4%, P: 0 - 0.1%, S: 0 - 0.3%, Ta: 0 - 0.5%, W: 0 - 0.5%, Ni: 0 - 2%, Cu: 0 - 2%, Ca: 0 - 0.15%, N: 0 - 0.02%, Co: 0 - 2%, as well as an element or a plurality of elements from the group "Ti, Nb, V, Mo" with the proviso that the sum of the contents of these elements is at least 0.05% and at most 1%, or an element or a plurality of elements from the group "Zr, La, Ce, Y" with the proviso that the sum of the contents of these elements is at least 0.05% and at most 0.3%, the remainder being iron and unavoidable impurities, wherein for the %Mn/%AI ratio, the following applies: %Mn/%AI > 1.2, and for Al_{eq} = %AI + 0.4 × (%Si)³ - 3 × (%Si)² + 8.3 × %Si, the following applies 3 ≤ Al_{eq} ≤ 8, with %Mn being the corresponding Mn content of the steel, %AI being the corresponding Al content of the steel, %Si being the corresponding Si content of the steel;
b) casting the steel melt into a preliminary product, such as a cast ingot, a slab, a thin slab or a cast strip;
c) holding or heating the preliminary product at a preheating temperature of 1100 - 1350°C;
d) hot rolling the preliminary product into a hot strip having a hot rolling end temperature which is 850 - 1050°C;
e) cooling the hot strip to a coiling temperature which is 400 - 900°C;
f) coiling the hot strip, which is cooled to the coiling temperature, to form a coil;
g) optionally annealing the hot strip at a hot strip annealing temperature of 700 - 1000°C;
h) optionally pickling the hot strip;
i) cold rolling the hot strip to a cold-rolled steel strip having a total forming degree of 25 - 90%;
j) final annealing of the cold-rolled steel strip, wherein the final annealing
- is either completed as continuous annealing in a continuous pass through a continuous annealing furnace, in which the cold-rolled steel strip is kept at a final annealing temperature which is at least 950°C and at most 1070°C for a duration of at least 20 seconds and less than 10 minutes, wherein the heating rate at which the cold-rolled flat steel product is heated to the final annealing temperature is 1 - 100 K/s,
- or is carried out in a bell furnace at a final annealing temperature which is more than 800°C and up to 950°C for a duration of 0.5 - 60 hours, wherein the heating rate at which the cold-rolled flat steel product is heated to the final annealing temperature is 0.001 - 0.5 K/s.

13. Method according to claim 12, **characterized in that** the hot rolling end temperature is at least 900°C.

14. Method according to claim 12 or claim 13, **characterized in that** if final annealing is carried out as continuous annealing, the final annealing temperature is at least 1000°C, or if final annealing is carried out in a bell furnace, the final annealing temperature is more than 850°C.

15. Method according to any of claims 12 - 14, **characterized in that** the coiling temperature is 600 - 850°C.

## Revendications

1. Produit plat en acier laminé à froid, lequel présente une valeur n d'au moins 0,21, mesurée comme décrit dans la description, et qui est produit à partir d'un acier qui est composé de (en % en poids)
| | | | |
|---|---|---|---|
| C : | 0,08 | à | 0,25 %, |
| Al : | 3 | à | 5,4 %, |
| Mn : | 9 | à | 14 %, |
| B : | 0 | à | 0,1 %, |
| Cr: | 0 | à | 2 %, |
| Si : | 0 | à | 0,4 %, |
| P : | 0 | à | 0,1 %, |
| S : | 0 | à | 0,3 %, |
| Ta : | 0 | à | 0,5 %, |
| W : | 0 | à | 0,5 %, |
| Ni : | 0 | à | 2 %, |
| Cu : | 0 | à | 2 %, |
| Ca : | 0 | à | 0,15 %, |
| N : | 0 | à | 0,02 % |
| Co : | 0 | à | 2 % |
ainsi que d'un élément ou de plusieurs éléments du groupe « Ti, Nb, V, Mo », avec la condition que la somme des teneurs en ces éléments soit d'au moins 0,05 % et d'au plus 1 %, et/ou d'un élément ou de plusieurs éléments du groupe « Zr, La, Ce, Y », avec la condition que la somme des teneurs en ces éléments soit d'au moins 0,05 % et d'au plus 0,3 %, ainsi que le reste du fer et des impuretés inévitables,
où, pour le rapport %Mn/%AI, il vaut $% Mn / % Al > 1,2$
et pour ${Al}_{eq} = % Al + 0,4 \times {\left(%Si\right)}^{3} - 3 \times {\left(%Si\right)}^{2} + 8,3 \times % Si$ il vaut $3 \leq {Al}_{eq} \leq 8$
avec %Mn : teneur en Mn respective de l'acier
%AI : teneur en Al respective de l'acier
%Si : teneur en Si respective de l'acier
la structure du produit plat en acier étant constituée de 10 à 60 % de la surface d'austénite et de 40 à 90 % de la surface de ferrite avec une taille moyenne des grains d'austénite de 0,85 à 3 µm.

2. Produit plat en acier selon la revendication 1, **caractérisé en ce que** pour le quotient KG/(KAM 1 5°) de la taille moyenne de grains KG de l'austénite et de la valeur KAM 1 5° déterminée à la ferrite il vaut KG/(KAM 1 5°) > 2,7 µm/°.

3. Produit plat en acier selon l'une des revendications précédentes,
**caractérisé en ce que** sa valeur n est d'au moins 0,25.

4. Produit plat en acier selon l'une des revendications précédentes,
**caractérisé en ce que** la taille moyenne de grains de l'austénite est de 0,9 à 1,5 µm.

5. Produit plat en acier selon l'une des revendications précédentes,
**caractérisé en ce que** sa teneur en Al est de 4 à 5,4 % en poids.

6. Produit plat en acier selon l'une des revendications précédentes,
**caractérisé en ce que** sa teneur en C est de 0,11 à 0,19 % en poids.

7. Produit plat en acier selon l'une des revendications précédentes,
**caractérisé en ce que** sa teneur en Mn est de 9 à 12 % en poids.

8. Produit plat en acier selon l'une des revendications précédentes,
**caractérisé en ce que** sa teneur en Si est d'au moins 0,01 % en poids.

9. Produit plat en acier selon l'une des revendications précédentes,
**caractérisé en ce que** pour Al_{eq} il vaut Al_{eq} ≤ 7.

10. Produit plat en acier selon l'une des revendications précédentes,
**caractérisé en ce que** sa résistance à la traction Rm est d'au plus 1050 MPa, en particulier d'au plus 950 MPa.

11. Utilisation d'un produit plat en acier laminé à froid constitué selon l'une des revendications précédentes pour la fabrication de pièces de véhicule.

12. Procédé pour la production d'un produit plat en acier laminé à froid constitué selon l'une des revendications 1 à 10, comprenant les étapes de travail suivantes :
a) fusion d'une masse d'acier fondu qui est composée de (en % en poids) C : 0,08 à 0,25 %, Al : 3 à 5,4 %, Mn : 9 à 14 %, B : 0 à 0,1 %, Cr : 0 à 2 %, Si : 0 à 0,4 %, P : 0 à 0,1 %, S : 0 à 0,3 %, Ta : 0 à 0,5 %, W: 0 à 0,5 %, Ni : 0 à 2 %, Cu : 0 à 2 %, Ca : 0 à 0,15 %, N : 0 à 0,02 %, Co : 0 à 2 % ainsi que d'un élément ou de plusieurs éléments du groupe « Ti, Nb, V, Mo », avec la condition que la somme des teneurs en ces éléments soit d'au moins 0,05 % et d'au plus 1 %, ou d'un élément ou de plusieurs éléments du groupe « Zr, La, Ce, Y », avec la condition que la somme des teneurs en ces éléments soit d'au moins 0,05 % et d'au plus 0,3 %, ainsi que le reste du fer et des impuretés inévitables, où, pour le rapport %Mn/%AI, il vaut %Mn/%AI > 1,2 et pour Al_{eq} = %AI + 0,4 × (%Si)³ - 3 × (%Si)² + 8,3 × %Si il vaut 3 ≤ Al_{eq} ≤ 8 avec %Mn : teneur en Mn respective de l'acier, %AI : teneur en Al respective de l'acier, %Si : teneur en Si respective de l'acier ;
b) coulage de l'acier fondu en un produit préalable, tel qu'un lingot, une brame, une brame mince ou une bande coulée ;
c) maintien au chauffage du produit préalable à une température de préchauffage de 1100 à 1350 °C ;
d) laminage à chaud du produit préalable en une bande chaude ayant une température finale de laminage à chaud de 850 à 1050 °C ;
e) refroidissement de la bande chaude à une température de bobinage de 400 à 900 °C ;
f) bobinage de la bande chaude refroidie à la température de bobinage en une bobine ;
g) facultatif : recuit de la bande chaude à une température de recuit de la bande chaude de 700 à 1000 °C ;
h) facultatif : décapage de la bande chaude ;
i) laminage à froid de la bande chaude en une bande en acier laminée à froid ayant un taux de déformation total de 25 à 90 % ;
j) recuit final de la bande en acier laminée à froid, le recuit final étant
- soit effectué en tant que recuit continu au cours d'un passage continu à travers un four de recuit continu, dans lequel la bande en acier laminée à froid est maintenue pendant une durée d'au moins 20 sec et inférieure à 10 min à une température de recuit final d'au moins 950 °C et d'au plus 1070 °C, la vitesse de chauffage à laquelle le produit plat en acier laminé à froid est chauffé à la température de recuit final étant de 1 à 100 K/s,
- soit exécuté en tant que recuit sous cloche pendant une durée de 0,5 à 60 h à une température de recuit final qui est supérieure à 800 °C et peut aller jusqu'à 950 °C, la vitesse de chauffage à laquelle le produit plat en acier laminé à froid est chauffé à la température de recuit final étant de 0,001 à 0,5 K/s.

13. Procédé selon la revendication 12, **caractérisé en ce que** la température finale de laminage à chaud est d'au moins 900 °C.

14. Procédé selon l'une des revendications 12 à 13, **caractérisé en ce que** la température de recuit final est, dans le cas où le recuit final est exécuté en tant que recuit continu, d'au moins 1000 °C, ou, dans le cas où le recuit final est exécuté en tant que recuit sous cloche, supérieure à 850 °C.

15. Procédé selon l'une des revendications 12 à 14, **caractérisé en ce que** la température de bobinage est de 600 à 850 °C.
